# EUROPÄISCHE PATENTSCHRIFT

(11) **EP 0 542 951 B1**
(45) Veröffentlichungstag und Bekanntmachung des Hinweises auf die Patenterteilung: **04.03.1998**
(21) Anmeldenummer: 92910396.8
(22) Anmeldetag: 01.06.1992
(51) Int. Cl.: C21D 9/34, C21D 1/20

(54) **VERFAHREN ZUM VERGÜTEN EINES SCHIENENFAHRZEUGRADES**
PROCESS FOR TEMPERING A RAIL VEHICLE WHEEL
PROCEDE DE TREMPE ET DE REVENU D'UNE ROUE POUR VEHICULE SUR RAILS

(30) Priorität: 03.06.1991 CH 1633/91
(43) Veröffentlichungstag der Anmeldung: 26.05.1993
(73) Patentinhaber: FIAT-SIG Schienenfahrzeuge AG, 8212 Neuhausen (CH)
(72) Erfinder: KRETTEK, Ottmar, D-5100 Aachen (DE); MOMBREI, Werner, D-8010 Dresden (DE); HARSY, Gabor, D-8212 Neuhausen a.R. (DE)
(74) Vertreter: Troesch Scheidegger Werner AG
(86) Internationale Anmeldenummer: CH9200104
(87) Internationale Veröffentlichungsnummer: WO9221782

(56) Entgegenhaltungen:
- DE-A- 1 433 715
- DE-A- 1 955 949
- DE-A- 2 457 719
- DE-B- 1 261 149
- DE-B- 1 508 362
- FR-A- 835 224
- GB-A- 436 530

## Beschreibung

Die vorliegende Erfindung betrifft ein Verfahren zum isothermen Vergüten eines Rades für Schienenfahrzeuge mit dem an den auf Verschleiss beanspruchten Stellen der Radoberfläche ein perlitischer Gefügezustand erzeugt wird.

Für Geschwindigkeiten über 160 km/h werden bei Schienenfahrzeugen normalerweise Vollräder eingesetzt. Diese werden vorwiegend aus unlegierten Kohlenstoffstählen hergestellt und einer Wärmebehandlung unterzogen. Dem Stande der Technik entsprechend werden Normalglühungen und Laufkranzvergütungen nach dem UIC-Kodex 812-3 V vorgenommen. Die Laufkranzvergütung besteht aus einer kontinuierlichen Abkühlung des Laufkranzes durch Abkühlung mit Wasser und einem nachfolgenden Anlassen.

Festigkeit und Zähigkeit der Schienenräder können ausserdem durch Zusätze von Legierungselementen erhöht werden. In diesem Sinne gehören zum Stande der Technik die AT-A-344 241, die DE-A-24 57 719, die DE-A-24 25 187 und die DE-A-31 11 420 A1, ferner die Publikationen Haverkamp K.-D., Forch K. und Werber K.: Influence of Rₑ/Rₘ and Strain Hardening on the Wear Behaviour of Wheels, Vortragssammelband zum Internationalen Radsatzkongress Montreal 1988, Catot B. und Tourrade J.-C., Nouvelles nuances d'acier pour roues monoblocs, Revue Générale des Chemins de Fer 105 (1986), S. 169/180, sowie Forch K., 15 Jahre Rad/Schiene Forschungsprogramm des Bundesministeriums für Forschung und Technologie-Radforschung, Thyssen Technische Berichte, H2 (1985), S. 228/232.

Die mit derartigen Zusätzen von Legierungselementen versehenen Ausgangsstoffe für Schienenräder werden einer Wärmebehandlung unterzogen und dann mit Oel abgeschreckt. Das hieraus resultierende Gefüge bringt verbesserte Eigenschaften dieser Schienenräder.

Eine Vergütung nach einem üblichen Verfahren besteht aus einem kontinuierlichen Abkühlvorgang aus der Austenitisierungstemperatur auf Temperaturen unterhalb der Martensitausbildung ohne zwischengeschaltete Haltezeit und einem nachfolgenden Anlassvorgang. Das daraus resultierende Gefüge bringt zwar eine Verschleissminderung, reagiert jedoch in seiner Verschleisscharakteristik übermässig sensibel auf Härteschwankungen im Laufflächenbereich, wodurch im Dauerbetrieb Abweichungen von der geometrischen Rundheit der Räder auftreten. Insbesondere unter Hochgeschwindigkeitsbedingungen folgen daraus unvertretbare Schwingungsbelastungen für Fahrzeug und Fahrgast.

Aus DE-B-1 261 149 ist ein Verfahren zum Vergüten von Schienenfahrzeugrädern bekannt, mit welchem ein von der Radhärte unabhängiges Verschleissverhalten im Laufflächenbereich erzielt wird. Durch isothermes Vergüten wird ein perlitisches Gefüge erzeuqt, was zu einem geringeren Verschleisswiderstand führt, welcher jedoch unabhängig von der Härte annähernd konstant ist. Auch werden dabei die bei dieser Art der Vergütung entstehenden Druckeigenschaften unterbunden. Gemäss einer Variante, gesteuertes Abkühlen und nachträgliches Anlassen, wird eine höhere Verschleissfestigkeit erzielt, die allerdings von der Härte abhängig ist.

Es ist erkannt worden, dass die verfahrensbedingten Härteschwankungen minimiert werden müssen und darüber hinaus das entstehende Gefüge eine wesentlich geringere Verschleissempfindlichkeit gegenüber verbleibenden Restschwankungen der Härte aufweisen muss.

Der vorliegenden Erfindung liegt daher die Aufgabe zugrunde, ein Verfahren zur Vergütung von Rädern zu schaffen, wie dies eingangs definiert wurde. Dazu ist eine Wärmebehandlung des Radmaterials bzw. zumindest von Teilen desselben vorzusehen, und zwar sowohl für Schienenfahrzeugvollräder als auch für zweiteilig zusammengesetzte Schienenfahrzeugräder. Diese Behandlung muss im Rahmen üblicher Schienenradqualitäten ein von der Radhärte unabhängiges Verschleissverhalten im Laufflächenbereich gewährleisten. Der Werkstoff soll nach der Wärmebehandlung ein gleichmässiges Verschleissverhalten aufweisen bei insgesamt möglichst hoher Härte, insbesondere hoher Laufflächenhärte, um damit auch die Reibarbeit im Betrieb zu senken.

Im Sinne der Aufgabenstellung wird die Wärmebehandlung gemäss dem Kennzeichnenden Teil von Anspruch 1 durchgeführt.

Die Erfindung wird beispielsweise anschliessend anhand von Figuren erläutert.

Es zeigen:
- Fig. 1 bis 3: isotherme ZTU-Schaubilder für die Austenitumwandlung in einen Kohlenstoffstahl mit Perlit-Ferrit-Gefüge;
- Fig. 4: eine schematische Darstellung eines Vollradvergütungsbades;
- Fig. 5: eine Ansicht eines Partialtauchbades zur Vergütung des Radkranzes;
- Fig. 6: ein Duschbad mit Duschring;
- Fig. 7: eine weitere Vorrichtung zum Wärmebehandeln eines Schienenrades auf der Basis von Induktionsströmen;
- Fig. 8 und 9: je eine Anordnung analog derjenigen gemäss Fig. 7 mit jeweils nebeneinander angeordnetem Dusch- und Induktions-Heizring.

In diesen Zeit/Temperaturumwandlungsdiagrammen (ZTU-Schaubilder) sind gemäss den Fig. 1 bis 3 zwischen den Temperaturen A₁ und Mₛ zwei Kurven c-förmiger Gestalt eingezeichnet. Dabei bedeutet A₁ die höchste Umwandlungstemperatur, bei welcher die Austenitumwandlung beginnt, während Mₛ die Grenztemperatur darstellt, unterhalb welcher sich sofort Martensit bildet, dessen Menge bei sinkender Abkühlung zunimmt.

Die ausgezogenen Kurven stellen den Verlauf der Wärmebehandlung der Schienenradmaterialteile dar.

Bei allen Wärmebehandlungen gemäss den Fig. 1 bis 3 wird vorerst der Radwerkstoff mindestens auf die Austenitisierungstemperatur A₃ gebracht und dann derart abgeschreckt, dass die Martensitbildungstemperatur Mₛ entsprechend der Linie 1 nicht erreicht wird. Dieser Abschreckvorgang ist im Punkt 2 beendet.

Nun erfolgt, im Gegensatz zum bisherigen Vorgehen, keine kontinuierliche Abkühlung, sondern im Sinne der Wärmebehandlung gemäss Fig. 1 eine quasi-isotherme Behandlung 5 innerhalb der beiden strichpunktierten, c-förmigen Grenzkurven, welche den Austenitumwandlungsbeginn und das Ende der Austenitumwandlung anzeigen.

Nach Abschluss der Austenitumwandlung, bei welcher die Temperatur über 300°C liegt, erfolgt eine derart verlangsamte Abkühlung, dass die Ausbildung von Eigenspannungen weitgehend vermieden wird.

Die Austenitumwandlung gemäss Fig. 1 erfolgt nicht völlig isothermisch, sondern quasi-isothermisch. Im Mittelwert bleibt aber die Temperatur konstant und über 300°C, wie dies die gewählte Linie 5 erkennen lässt. Nach Ende der Austenitumwandlung erfolgt ein langsames Abkühlen, wie dies der Kurventeil 6 der Fig. 1 erkennen lässt.

Der angestrebte Effekt der Vergütung wird erreicht, wenn im Inneren des Radkranzquerschnittes durch intermittierende Kühlung und nachfolgende Erwärmung aus dem Kernbereich oder, wenn nötig, auch durch externe Wärmezufuhr die Temperaturen derart variieren, dass als Ergebnis der Gefügeumwandlung die angestrebte Härte erreicht wird. Es wird m.a.W. im Bereich des Austenitumwandlung eine quasi-isotherme Behandlung intermittierend durch Kühlung und Erwärmung gleichmässig, im Sinne der Fig. 3, Kurvenzug 9, oder steigend, im Sinne der Fig. 2, Kurvenzug 8, vorgenommen. Dieser Kurvenzug kann grundsätzlich auch fallend sein.

Wie in Fig. 4 dargestellt, wird das auf Austenitisierungstemperatur erwärmte Rad 10 vollständig in ein Metall- oder Salzbad 11 getaucht, das die Umwandlung in der gewünschten Gefügestufe bewirkt. Die Temperatur des Bades ist auf entsprechende Weise, etwa mittels Wärmeentzug durch einen Wärmetauscher 12, so lange isotherm zu halten, bis die Austenitumwandlung in den entsprechenden Radbereichen abgeschlossen ist und damit die isotherme Vergütung des Rades ausgeführt.

Im Partialtauchbad gemäss Fig. 5 erfolgt die Vergütung des Radkranzes auch bei nur teilweiser Bedeckung des Rades durch ein Bad 11, beispielsweise ein Metall-, Oel-, Salz- oder Wasserbad. Durch ausreichende Rotationsgeschwindigkeit des Rades wird sichergestellt, dass sich in den relevanten Bereichen des Rades 10 ein stationärer Temperaturzustand einstellt. Auch hier erfolgt ein Wärmeentzug entsprechend demjenigen nach Fig. 4.

Die Ausführung gemäss Fig. 5 kann mit einem Duschring oder einem segmentartigen Duschelement ergänzt werden, womit die Wärmebehandlung des rotierenden Rades derart gesteuert werden kann, dass aus der Abkühlungsphase und dem Selbstanlassen aus den noch erwärmten Zonen heraus eine im Mittelwert konstante Temperatur während der Phase der Austenitumwandlung erzielt wird.

Die Vorrichtung nach Fig. 6 ermöglicht die Temperaturabsenkung des für den isothermen Prozess hinreichend schnell um eine Aufnahmevorrichtung 13 rotierenden Radkörpers 14 beim Durchlaufen des zangenartigen Abkühlsegmentes 15, in dem über Spritzdüsen 16 der Radkranz mit Wasser gekühlt wird. Für den Fall unzureichender Eigenwärme ist über das gegenüber angeordnete induktive Erwärmungssegment 17 mit den induktiven Schleifen 18 eine Radaufheizung möglich. Die Einbindung beider Segmente in einen Regelkreis ermöglicht eine isotherme Wärmebehandlung geringer Temperaturschwankungsbreite.

Die Vorrichtung nach Fig. 7 besteht aus einem oben liegenden, das Rad 19 vollständig umschliessenden Induktionsring 20 mit der induktiven Schleife 21 und dem darunter liegenden, ebenfalls geschlossenen Duschring 22. Der Radkörper 19 ist auf einem vertikal in die Kühl- oder Heizzone heb- und senkbaren Drehteller 23 fixiert. Der isotherme Prozess wird durch entsprechende Bewegung des Drehtellers 23 vollzogen.

Fig. 8 zeigt eine weitere Vorrichtung, welche aus je einem auf einer Ebene nebeneinander angeordneten Dusch- 24 und induktiven Heizring 25 aufgebaut ist. Ein horizontal und vertikal unterhalb der beiden Ringe verschiebbarer Drehteller 26 mit darauf fixiertem Radkörper 27 übernimmt den erforderlichen Transport desselben in die Abkühlungs- und Aufheizzone nach Erfordernis des isothermen Vergütungsprozessverlaufes.

Eine analoge Vorrichtung zeigt Fig. 9, bei welcher Heiz- 28 und Kühlringe 29 angeordnet sind. Hier wird jedoch der Transport des Radkörpers 30 durch einen entsprechenden Handhabungsautomaten 31 so vorgenommen, dass, den Erfordernissen der thermischen Gütebehandlung entsprechend, der Radkörper jeweils von oben in den Heiz- 28 oder Kühlring 29 eingetaucht wird.

Wie die Fig. 6 bis 9 erkennen lassen, können derartige Vorrichtungen mit zusätzlichen Wärmeeinrichtungen, hier beispielsweise mit niederfrequenten Induktionsschleifen oder Beflammungselementen, zur präziseren Steuerung des isothermen Prozesses kombiniert werden.

Durch die beschriebene quasi-isotherme Vergütung des Radkranzes entsteht ein Gefüge, bei welchem Materialkennwerte oberhalb der in der UIC 812-3 gezeigten Qualität R8 erreicht werden. Hierbei werden meistens ausschliesslich die Lauffläche und der Spurkranz in seinem Querschnitt und über seinen gesamten Umfang schockartig, beispielsweise durch auf nahe dem Gefrierpunkt heruntergekühltes Wasser, auf eine dem Gefügezustand optimal angepasste, über Mₛ liegende Temperatur abgeschreckt und im weiteren über eine längere, von der Zusammensetzung des Radwerkstoffes abhängige Zeit auf dieser Temperatur konstant gehalten und nach Einstellung des gewünschten Gefügezustandes an Luft abgekühlt.

Wenn hierzu ein erwärmtes Schienenfahrzeugrad in einem Abschreckkasten rotiert, kann aus der Kombination von kurzzeitigen Abschreck- und Rückwärmphasen eine quasi-isotherme Austenitumwandlung erfolgen. Hierbei ist die Abschreckintensität durch eine bevorzugte Anordnung des Rades beim Vergütungsvorgang sowie durch die Rotationsgeschwindigkeit und die Wasserzufuhrmenge regulierbar.

Ein so entstehendes Werkstoffgefüge kommt den Forderungen, welche an ein Schienenfahrzeugrad für rein scheibengebremste Radsätze gestellt werden, in seinen Eigenschaften entgegen, indem es ein insgesamt höheres Reibwertniveau bei Scblupfbeanspruchung zwischen Rad und Schiene sowie ein von seiner Härte nahezu unabhängiges Verschleissverhalten aufweist. Hierzu bedient sich die erfindungsgemässe Lösung austenitstabilisierender Legierungselemente, insbesondere eines erhöhten Mangangehaltes, was auch der Verbesserung der isothermen Vergütbarkeit dient.

Mit Ausnahme des Gehaltes eines austenitstabilisierenden Legierungselementes sollten die nach UIC 812-3 vorgegebenen Stahlzusammensetzungen gewählt werden, wobei die der geringeren C-Gehalte (z.B. R7) zu bevorzugen sind. Die angestrebten Härtewerte sollten sich auf die oberen Grenzwerte (z.B. für R9) beziehen.

Die für Vollräder benannten Wärmebehandlungsmethoden sind an Radreifen unter Nutzung einer Haltevorrichtung sinngemäss anwendbar.

Ein derart behandeltes Schienenfahrzeugrad ist weitgehend eigenspannungsfrei, so dass die Neigung zu den durch Eigenspannungen hervorgerufenen axialen Verwerfungen, auch ohne Anlassen des Rades, deutlich abnehmen wird. Hierdurch wird auch ein örtlich unterschiedlicher Verschleiss am Radumfang vermieden, da betriebsbedingte Verfestigungen der Radlauffläche keinerlei Einfluss mehr auf das Verschleissverhalten nehmen.

Schliesslich ist der Radwerkstoff bei einem erfindungsgemässen Schienenfahrzeugrad ein kohlenstoffhaltiger Stahl mit Mangan/Silizium- bzw. Mangan/Vanadium-Zusätzen. Hierdurch können für die speziellen Erfordernisse der Vergütbarkeit eines Schienenrades als Bestandteil eines rein scheibengebremsten Radsatzes die optimalen Randbedingungen gewährleistet werden. Durch derartige Zusätze werden die Zugfestigkeit und Streckgrenze an sich weicher Stähle um 100 N/mm2 je 1% Mn erhöht. Bei vergüteten Stählen ist die Wirkung noch stärker. Es stellt sich ausserdem eine erhebliche Verbesserung der Kerbschlagzähigkeit ein. Darüber hinaus senkt der Mangananteil die kritische Abkühlungsgeschwindigkeit und erhöht damit die Einhärtungstiefe.

Ein erfindungsgemäss hergestellte Schienenfahrzeugrad wird hierzu zielgerichtet auf einen rein scheibengebremsten Radsatz ausgelegt. Es weist einen aus einer weitgehend isothermen Austenitumwandlung resultierenden Werkstoffzustand im Radkranz bzw. Radreifen auf, der unter den häufigsten Rad/Schiene-Beanspruchungsbedingungen eine von seiner Härte hier deutlich geringere Abhängigkeit des Verschleissverhaltens zeigt als andere Gefügezustände.

Die erläuterte Gütebehandlung ergibt Härten bis über 320 HB. Bei einer Haltetemperatur von 500°C hätte das Randgefüge von R7 eine Endhärte von 305 HB.

Ein derartiges Schienenfahrzeugrad lässt ebenfalls einen höheren Rad/Schienen-Reibwert zu und zeigt dabei keinerlei Neigung zum Verwerfen der Radscheibe.

## Patentansprüche

1. Verfahren zum isothermen Vergüten von Teilen eines Rades für Schienenfahrzeuge, mit dem an den auf Verschleiss beanspruchten Stellen der Radoberfläche durch Wärmebehandlung ein perlitischer Gefügezustand erzeugt wird, dadurch gekennzeichnet, dass im Bereich der Austenitumwandlung die Abkühlung zur Vermeidung von Druckeigenspannungen intermittierend durch Kühlung und Erwärmung durchgeführt wird.

2. Verfahren nach Anspruch 1, dadurch gekennzeichnet, dass die Abkühlung mit einer kleinfrequenten oder grossfrequenten Intermittierung erfolgt.

3. Verfahren nach den Ansprüchen 1 oder 2, dadurch gekennzeichnet, dass die intermittierende Behandlung im Bereich der Austenitumwandlung quasi isotherm, steigend oder fallend durchgeführt wird.

4. Verfahren nach einem der Ansprüche 1 bis 3, dadurch gekennzeichnet, dass nach der Austenitumwandlung die Temperatur nochmals erhöht wird, aber unterhalb der Austenitisierungstemperatur bleibt.

## Claims

1. A process for isothermal hardening and tempering of parts of a wheel for a rail vehicle, by means of which a pearlitic structure is produced by heat-treatment at the points on the wheel surface which are subject to wear, characterised in that, in the austenitic conversion range, quenching is effected intermittently by cooling and heating to prevent internal compressive strain.

2. A process according to claim 1, characterised in that quenching is effected intermittently at short or long intervals.

3. A process according to either one of claims 1 or 2, characterised in that the intermittent treatment in the austenitic conversion range is effected quasiisothermally, or with a rising or falling trend.

4. A process according to any one of claims 1 to 3, characterised in that, after austenitic conversion, the temperature is raised again but remains below the austenitising temperature.

## Revendications

1. Procédé pour l'amélioration isotherme de parties d'une roue pour véhicules sur rails, avec lequel un état de structure perlitique est produit par traitement thermique aux endroits de la surface de la roue qui sont soumis à l'usure, caractérisé en ce que dans la zone de la transformation de l'austénite, le refroidissement est effectué de façon intermittente grâce à un refroidissement et un réchauffement afin d'éviter les tensions de compression internes.

2. Procédé selon la revendication 1, caractérisé en ce que le refroidissement a lieu de façon intermittente suivant une fréquence plus ou moins élevée.

3. Procédé selon la revendication 1 ou 2, caractérisé en ce que le traitement intermittent dans la zone de la transformation de l'austénite est quasi isotherme, de façon ascendante ou descendante.

4. Procédé selon l'une des revendications 1 à 3, caractérisé en ce qu'après la transformation de l'austénite, la température est encore augmentée mais reste au-dessous de la température d'austénisation.
